# EUROPÄISCHE PATENTSCHRIFT

(11) **EP 1 118 686 B1**
(45) Veröffentlichungstag und Bekanntmachung des Hinweises auf die Patenterteilung: **17.09.2003**
(21) Anmeldenummer: 01810014.9
(22) Anmeldetag: 08.01.2001
(51) Int. Cl.: C22C 21/00, C22C 21/06

(54) **Aluminium-Gusslegierung**
Aluminium cast alloy
Alliage de coulée à base d'aluminium

(30) Priorität: 19.01.2000 EP 00810040
(43) Veröffentlichungstag der Anmeldung: 25.07.2001
(73) Patentinhaber: ALUMINIUM RHEINFELDEN GmbH, 79618 Rheinfelden (DE)
(72) Erfinder: Koch, Hubert, 79618 Rheinfelden (DE); Schramm, Horst, 79549 Lörrach (DE); Krug, Peter, 79650 Schopfheim (DE)
(74) Vertreter: Patentanwälte Breiter + Wiedmer AG

(56) Entgegenhaltungen:
- EP-A- 0 801 139
- EP-A- 0 808 911
- EP-A- 0 908 527
- EP-A- 0 911 420
- US-A- 4 673 551

## Beschreibung

Die Erfindung betrifft die Verwendung einer Aluminium Legierung zum Druckgiessen, für das Thixocasting oder das Thixoschmieden.

Die Druckgusstechnik hat sich heute soweit entwickelt, dass es möglich ist, Gussstücke mit hohen Qualitätsansprüchen herzustellen. Die Qualität eines Druckgussstückes hängt aber nicht nur von der Maschineneinstellung und dem gewählten Verfahren ab, sondern in hohem Masse auch von der chemischen Zusammensetzung und der Gefügestruktur der verwendeten Gusslegierung. Diese beiden letztgenannten Parameter beeinflussen bekanntermassen die Giessbarkeit, das Speisungsverhalten (G. Schindelbauer, J. Czikel "Formfüllungsvermögen und Volumendefizit gebräuchlicher Aluminiumdruckgusslegierungen" Giessereiforschung 42, 1990, S. 88/89), die mechanischen Eigenschaften und - im Druckguss ganz besonders wichtig -- die Lebensdauer der Giesswerkzeuge (L.A. Norström, B. Klarenfjord, M. Svenson "General Aspects on Wash-out Mechanism in Aluminium Diecasting Dies", 17. International NADCA Diecastingcongress 1993, Cleveland OH).

In der Vergangenheit wurde der Entwicklung von speziell für den Druckguss anspruchsvoller Gussstücke geeigneten Legierungen wenig Aufmerksamkeit geschenkt. Die meisten Anstrengungen wurden auf die Weiterentwicklung der Verfahrenstechnik des Druckgussprozesses verwendet. Gerade von Konstrukteuren der Automobilindustrie wird aber immer mehr gefordert, schweissbare Bauteile mit hoher Duktilität im Druckguss zu realisieren, da bei hohen Stückzahlen der Druckguss die kostengünstigste Produktionsmethode darstellt.

Durch die Weiterentwicklung der Druckgusstechnik ist es heute möglich, schweissbare und wärmebehandelbare Gussstücke von hoher Qualität herzustellen. Dies hat den Anwendungsbereich für Druckgussteile auf sicherheitsrelevante Komponenten erweitert. Für derartige Komponenten werden heute üblicherweise AISiMg-Legierungen eingesetzt, da diese eine gute Giessbarkeit bei geringem Formenverschleiss aufweisen. Damit die geforderten mechanischen Eigenschaften, insbesondere eine hohe Bruchdehnung, erreicht werden können, müssen die Gussteile einer Wärmebehandlung unterzogen werden. Diese Wärmebehandlung ist zur Einformung der Gussphasen und damit zur Erzielung eines zähen Bruchverhaltens notwendig. Eine Wärmebehandlung bedeutet in der Regel eine Lösungsglühung bei Temperaturen knapp unterhalb der Solidustemperatur mit nachfolgendem Abschrecken in Wasser oder einem anderen Medium auf Temperaturen <100°C. Der so behandelte Werkstoff weist nun eine geringe Dehngrenze und Zugfestigkeit auf. Um diese Eigenschaften auf den gewünschten Wert zu heben, wird anschliessend eine Warmauslagerung durchgeführt. Diese kann auch prozessbedingt erfolgen, z.B. durch eine thermische Beaufschlagung beim Lackieren oder durch das Entspannungsglühen einer ganzen Bauteilgruppe.

Da Druckgussstücke endabmessungsnah gegossen werden, haben sie meist eine komplizierte Geometrie mit dünnen Wandstärken. Während des Lösungsglühens und besonders beim Abschreckprozess muss mit Verzug gerechnet werden, der eine Nacharbeit z.B. durch Richten der Gussstücke oder im schlimmsten Fall Ausschuss nach sich ziehen kann. Die Lösungsglühung verursacht zudem zusätzliche Kosten und die Wirtschaftlichkeit dieser Produktionsmethode könnte wesentlich erhöht werden, wenn Legierungen zur Verfügung stehen würden, die die geforderten Eigenschaften ohne eine Wärmebehandlung erfüllen.

EP-A-808 911 oder EP-A-801 139 offenbaren AlMg-Legierungen mit Beteiligung von Mn, Co, V und Zr.

Es sind auch AlMg-Legierungen bekannt, die sich durch eine hohe Duktilität auszeichnen. Eine derartige Legierung ist beispielsweise in der US-A-5 573 606 offenbart. Diese Legierungen haben aber den Nachteil eines hohen Formenverschleisses und bringen Probleme beim Ausformen, was die Produktivität erheblich verringert.

Aus der EP-A-0 911 420 ist eine zum Druckgiessen, für das Thixocasting und das Thixoschmieden geeignete Aluminiumlegierung mit (in gew.-%) 2,0 - 3,5 Mg, 0,15 - 0,35 Si, 0,20 - 1,2 Mn, max. 0.40 Fe, max. 0,10 Cu max. 0,05 Cr, max. 0,10 Zu, max. 0.003 Be, max. 0.20 Ti, max. 0,60 Co und max. 0,80 Ce bekannt.

Der vorliegenden Erfindung liegt die Aufgabe zugrunde, eine Druckgusslegierung mit hoher Bruchdehnung bei noch akzeptabler Dehngrenze zu schaffen, die eine gute Giessbarkeit aufweist und in der Form möglichst wenig klebt. Die folgenden Minimalwerte müssen im Gusszustand erreicht werden:
Dehnung (A5): 14% Dehngrenze (Rp 0.2): 100 MPa

Die Legierung soll zudem gut schweissbar sein, einen hohen Korrosionswiderstand aufweisen und insbesondere keine Anfälligkeit für Spannungsrisskorrosion zeigen.

Zur erfindungsgemässen Lösung führt eine Legierung mit der Zusammensetzung gemäß Anspruch 1.

Der zur Herstellung der Legierung verwendete Reinheitsgrad des Aluminiums entspricht einem Hütten-Aluminium der Qualität Al 99.8 H.

Heute wird zum Schweissen immer mehr das Laserschweissverfahren eingesetzt. Bei diesem Verfahren wird in einem relativ kleinen Bereich eine hohe Temperatur erzeugt, so dass niedrig schmelzende Elemente in dieser Gusslegierung minimiert werden müssen, um die Entstehung von Metalldampf und damit eine erhöhte Porosität gering zu halten. Die Legierung darf daher kein Beryllium enthalten.

Des weiteren ist als Rahmenbedingung gesetzt, den Legierungsgehalt in die Nähe der Knetlegierungsgruppen zu halten, damit beim späteren Recycling von beispielsweise im Fahrzeugbau eingesetzten Legierungen ein wiederverwendbares Legierungssystem erhalten bleibt bzw. die mit einer Entropieerhöhung einhergehende Vermischung sich in Grenzen hält.

Die Legierung weist im Gusszustand eine gut eingeformte α-Phase auf. Das Eutektikum, überwiegend aus Al₆(Mn, Fe)-Phasen, ist sehr fein ausgebildet und führt daher zu einem hochduktilen Bruchverhalten. Durch den Anteil an Mangan wird das Kleben in der Form vermieden und eine gute Entformbarkeit gewährleistet. Der Magnesiumgehalt in Verbindung mit Mangan gibt dem Gussstück eine hohe Gestaltsfestigkeit, so dass auch beim Entformen mit sehr geringem bis gar keinem Verzug zu rechnen ist.

Aufgrund der bereits eingeformten α-Phase lässt sich diese Legierung auch für das Thixocasting bzw. Thixoschmieden einsetzen. Die α-Phase formt sich beim Wiederaufschmelzen sofort ein, so dass hervorragende thixotrope Eigenschaften vorliegen. Bei den üblichen Aufheizgeschwindigkeiten wird eine Korngrösse von <100µm erzeugt.

Zur Erzielung einer hohen Duktilität ist von wesentlicher Bedeutung, dass der Eisengehalt in der Legierung eingeschränkt wird. Überraschenderweise hat sich gezeigt, dass die Legierungszusammensetzung trotz geringem Eisengehalt nicht zum Kleben in der Form neigt. Entgegen der allgemeinen Ansicht, dass mit hohen Eisengehalten von mehr als 1.2 Gew.-% ein Kleben in der Form in jedem Fall verhindert werden kann, hat sich beim vorgeschlagenen Legierungstyp herausgestellt, dass bei Erhöhung des Eisengehaltes auf mehr als 0.7 Gew.-% bereits wieder eine Zunahme der Klebeneigung beobachtet wird.

Für die einzelnen Legierungselemente werden die folgenden Gehaltsbereiche bevorzugt:

| | |
|---|---|
| Magnesium | 0.60 bis 1.2 Gew.-% |
| Mangan | 0.8 bis 1.6 Gew.-% |
| Kobalt | 0.3 bis 0.6 Gew.-% |
| Vanadium | 0.01 bis 0.03 Gew.-% |
| Zirkon | 0.08 bis 0.35 Gew.-% |

Zirkon erhöht die Dehngrenze und erzeugt ein feineres Korn, so dass die geforderten mechanische Eigenschaften, insbesondere die Dehngrenze im Gusszustand, erreicht werden.

Die Klebeneigung des Gussstücks in der Form kann weiter drastisch vermindert und das Ausformverhalten wesentlich verbessert werden, wenn zusätzlich zu Mangan Kobalt und/oder Cer zugegeben wird. Bevorzugt enthält die Legierung daher 0.3 bis 0.6 Gew. °/a Kobalt und/oder 0.05 bis 0.8 Gew.-%, insbesondere 0.1 bis 0.5 Gew.-% Cer.

Die Legierung enthält 0.005 bis 0.15 Gew.-%, insbesondere 0.01 bis 0.03 Gew.-% Vanadium, um die Giessbarkeit bzw. das Fliessvermögen zu verbessern. Versuche haben gezeigt, dass das Formfüllungsvermögen durch eine Vanadiumzugabe wesentlich verbessert wird. Ausserdem verhindert Vanadium die bei AIMg-Legierungen bekannte Verkrätzungsneigung, insbesondere weil der Legierung kein Beryllium zugesetzt wird. Ein Gehalt von max. 0.2 Gew.-% Titan, insbesondere von 0.1 bis 0.18 Gew.-% Titan, bewirkt eine zusätzliche Komfeinung. Der Gehalt an Titan ist auf max. 0.2 Gew.-% beschränkt um die Duktilität der Legierung nicht zu beeinträchtigen. Ein Gehalt von max. 0.5 Gew.-%, bevorzugt 0.1 bis 0.4 Gew.-%, insbesondere 0.2 bis 0.35 Gew.-% Hafnium, steigert die Dehngrenze, ohne die Duktilität zu beeinträchtigen.

Die Aluminiumlegierung eignet sich besonders gut für das Thixocasting bzw. Thixoschmieden.

Obwohl die Aluminiumlegierung insbesondere zur Verarbeitung im Druckguss vorgesehen ist, kann sie selbstverständlich auch mit anderen Verfahren vergossen werden, z.B.
Sandguss
Schwerkraftkokillenguss
Niederdruckguss
Thixocasting/Thixoschmieden
Squeeze casting

Die grössten Vorteile ergeben sich jedoch bei Giessverfahren, die mit hohen Abkühlungsgeschwindigkeiten ablaufen, wie beispielsweise beim Druckgiessverfahren.

Aus der Konstitution der Legierung ist abzulesen, dass, wie oben bereits erwähnt, der Legierungselementgehalt im Vergleich zu herkömmlichen Gusslegierungen relativ niedrig gehalten wird. Dies führt zu einer Unempfindlichkeit für Warmrisse. Während Legierungen mit mehr als 3 Gew.-% Magnesium, die im Bereich fest/flüssig sehr weich sind und die Schrumpfkräfte die Festigkeit übersteigen, aufgrund des breiten Erstarrungsintervalles zu Warmrissen tendieren, trifft das für die vorliegende Legierung nicht zu. Bedingt durch das kleine Schmelzintervall wird dieser Temperaturbereich relativ rasch durchschritten und somit die Warmrissneigung minimiert

Weitere Vorteile, Merkmale und Einzelheiten der erfindungsgemässen Aluminium-Gusslegierung sowie deren hervorragende Eigenschaften ergeben sich aus der nachfolgenden Beschreibung bevorzugter Ausführungsbeispiele.

### Beispiele

Aus sieben verschiedenen Legierungen wurde auf einer Druckguss-Maschine mit 400 t Schliesskraft je Legierung Töpfe mit einer Wanddicke von 3 mm und den Abmessungen 120 x 120 x 60 mm gegossen. Aus den Seitenteilen wurden Probestäbe für Zugversuche herausgearbeitet und an diesen die mechanischen Eigenschaften im Gusszustand gemessen. Die Ergebnisse sind in der nachstehenden Tabelle zusammengefasst. Hierbei bedeuten Rp0.2 die Dehngrenze, Rm die Zugfestigkeit und A5 die Bruchdehnung. Bei den angegebenen Messwerten handelt es sich um Mittelwerte aus 10 Einzelmessungen. Die Legierungen wurden auf der Basis Hütten-Aluminium der Qualität Al 99.8H erschmolzen.

Die Versuche zeigen, dass mit der erfindungsgemässen Aluminium-Gusslegierung die bezüglich der Dehngrenze und der Bruchdehnung geforderten Minimalwerte im Gusszustand erreicht werden.

Die Legierung ist gut schweissbar, zeigt ein ausgezeichnetes Giessverhalten, eine praktisch vemachlässigbare Klebeneigung und lässt sich gut ausformen.

| | **Leg. 1** | **Leg.2** | **Leg.3** | **Leg.4** | **Leg. 5** | **Leg. 6** | **Leg.7** |
|---|---|---|---|---|---|---|---|
| Si [Gew.-%] | 0.05 | 0.045 | 0.036 | 0.08 | 0.035 | 0.045 | 0.12 |
| Fe [Gew.-%] | 0.10 | 0.38 | 0.23 | 0.24 | 0.23 | 0.10 | 0.30 |
| Mn [Gew.-%] | 1.40 | 1.42 | 1.43 | 1.19 | 1.62 | 1.48 | 1.35 |
| Mg [Gew.-%] | 0.83 | 0.98 | 1.00 | 1.15 | 1.102 | 0.89 | 122 |
| Ce [Gew.-%] | - | - | - | - | - | 0.35 | 0.15 |
| Co[Gew.-%] | 0.35 | 0.35 | 0.35 | 0.35 | 0.35 | 0.25 | 0.24 |
| Hf [Gew.-%] | 0.13 | - | 0.32 | - | - | - | - |
| V [Gew.-%] | 0.006 | 0.01 | 0.02 | 0.025 | 0.025 | 0.025 | 0.06 |
| Zr [Gew.-%] | 0.16 | 020 | 0,22 | 0.21 | 0.23 | 0.23 | 0.25 |
| R_{p0.2}[N/mm²] | 110 | 115 | 117 | 115 | 125 | 122 | 136 |
| Rₘ [N/mm²] | 197 | 209 | 208 | 205 | 211 | 205 | 242 |
| A₅ [%] | 19 | 15.5 | 17.4 | 16.8 | 14.1 | 15.6 | 19.6 |

## Patentansprüche

1. Verwendung einer Aluminiumlegierung bestehend aus
| | |
|---|---|
| 0.6 bis 1.2 | Gew.-% Magnesium |
| max. 0.15 | Gew.-% Silizium |
| 0.5 bis 2.0 | Gew.-% Mangan |
| max. 0.7 | Gew.-% Eisen |
| max. 0.1 | Gew.-% Kupfer |
| max. 0.1 | Gew.-% Zink |
| max. 0.2 | Gew.-% Titan |
| 0.1 bis 0.6 | Gew.-% Kobalt |
| max. 0.8 | Gew.-% Cer |
| 0.05 bis 0.5 | Gew.-% Zirkon |
| 0.005 bis 0.15 | Gew.-% Vanadium |
| max. 0.5 | Gew.-% Hafnium |
sowie Aluminium als Rest mit unvermeidbaren Verunreinigungen einzeln max. 0.05 Gew.-%, insgesamt max. 0.2 Gew.-%, zum Druckgiessen, für das Thixocasting oder das Thixoschmieden.

2. Verwendung nach Anspruch 1, **dadurch gekennzeichnet, dass** die Legierung 0.8 bis 1.6 Gew.-% Mangan enthält.

3. Verwendung nach Anspruch 1 oder 2, **dadurch gekennzeichnet, dass** die Legierung max. 0.3 Gew.-% Eisen enthält.

4. Verwendung nach einem der Ansprüche 1 bis 3, **dadurch gekennzeichnet, dass** die Legierung 0.3 bis 0.6 Gew.-% Kobalt enthält.

5. Verwendung nach einem der Ansprüche 1 bis 4, **dadurch gekennzeichnet, dass** die Legierung 0.05 bis 0.8 Gew.-%, insbesondere 0.1 bis 0.5 Gew.-% Cer enthält.

6. Verwendung nach einem der Ansprüche 1 bis 5, **dadurch gekennzeichnet, dass** die Legierung 0.08 bis 0.35 Gew.-% Zirkon enthält.

7. Verwendung nach einem der Ansprüche 1 bis 6, **dadurch gekennzeichnet, dass** die Legierung 0.01 bis 0.03 Gew.-% Vanadium enthält.

8. Verwendung nach einem der Ansprüche 1 bis 7, **dadurch gekennzeichnet, dass** die Legierung 0.1 bis 0.4 Gew.-%, insbesondere 0.20 bis 0.35 Gew.-% Hafnium enthält.

9. Verwendung nach einem der Ansprüche 1 bis 8, **dadurch gekennzeichnet, dass** die Legierung als Druckgusslegierung im Gusszustand eine Dehngrenze (Rp0.2) von min. 100 MPa und eine Bruchdehnung (A5) von min. 14% aufweist.

## Claims

1. Use of an aluminium alloy comprising:
| | |
|---|---|
| 0.6 to 1.2 | w.% magnesium |
| max. 0.15 | w.% silicon |
| 0.5 to 2.0 | w.% manganese |
| max. 0.7 | w.% iron |
| max. 0.1 | w.% copper |
| max. 0.1 | w.% zinc |
| max. 0.2 | w.% titanium |
| 0.1 to 0.6 | w.% cobalt |
| max. 0.8 | w.% cerium |
| 0.05 to 0.5 | w.% zirconium |
| 0.005 to 0.15 | w.% vanadium |
| max. 0.5 | w.% hafnium |
and aluminium as the remainder with unavoidable contaminants individually max. 0.05 w.%, total max. 0.2 w.%, for diecasting, thixocasting or thixoforging.

2. Use according to claim 1, **characterised in that** the alloy contains 0.8 to 1.6 w.% manganese.

3. Use according to claim 1 or 2, **characterised in that** the alloy contains max. 0.3 w.% iron.

4. Use according to any of claims 1 to 3, **characterised in that** the alloy contains max. 0.3 to 0.6 w.% cobalt.

5. Use according to any of claims 1 to 4, **characterised in that** the alloy contains max. 0.05 to 0.8 w.% in particular 0.1 to 0.5 w.% cerium.

6. Use according to any of claims 1 to 5, **characterised in that** the alloy contains 0.08 to 0.35 w.% zirconium.

7. Use according to any of claims 1 to 6, **characterised in that** the alloy contains 0.01 to 0.03 w.% vanadium.

8. Use according to any of claims 1 to 7, **characterised in that** the alloy contains 0.1 to 0.4 w.%, in particular 0.20 to 0.35 w.% hafnium.

9. Use according to any of claims 1 to 8, **characterised in that** the alloy as a diecasting alloy in the casting state has a elongation limit (Rp0.2) of min. 100 MPa and an elongation at break (A5) of min. 14%.

## Revendications

1. Utilisation, pour la thixo-coulée ou le thixo-forgeage, d'un alliage d'aluminium de coulée sous pression qui se compose de
| | |
|---|---|
| 0,6 à 1,2 | % en poids de magnésium |
| 0,15 max | % en poids de silicium |
| 0,5 à 2,0 | % en poids de manganèse |
| 0,7 max | % en poids de fer |
| 0,1 max | % en poids de cuivre |
| 0,1 max | % en poids de zinc |
| 0,2 max | % en poids de titane |
| 0,1 à 0,6 | % en poids de cobalt |
| 0,8 max | % en poids de cérium |
| 0,05 à 0,5 | % en poids de zirconium |
| 0,005 à 0,15 | % en poids de vanadium |
| 0,5 max | % en poids d'Hafnium |
et le solde aluminium ainsi que des impuretés inévitables: 0,05 max % en poids chacun, 0,2 % en poids au total.

2. Utilisation selon la revendication 1, **caractérisée en ce que** l'alliage contient de 0,8 à 1,6 % en poids de manganèse.

3. Utilisation selon la revendication 1 ou 2, **caractérisée en ce que** l'alliage contient au maximum 0,3 % en poids de fer.

4. Utilisation selon l'une quelconque des revendications précédentes, **caractérisée en ce que** l'alliage contient de 0,3 à 0,6 % en poids de cobalt.

5. Utilisation selon l'une quelconque des revendications précédentes, **caractérisée en ce que** l'alliage contient de 0,05 à 0,8 % en poids, en particulier de 0,1 à 0,5 % en poids, de cérium.

6. Utilisation selon l'une quelconque des revendications précédentes, **caractérisée en ce que** l'alliage contient de 0,08 à 0,35 % en poids de zirconium.

7. Utilisation selon l'une quelconque des revendications précédentes, **caractérisée en ce qu** l'alliage contient de 0,01 à 0,03 % en poids de vanadium.

8. Utilisation selon l'une quelconque des revendications précédentes **caractérisée en ce que** l'alliage contient de 0,1 à 0,4 % en poids, en particulier de 0,20 à 0,35 % en poids d'hafnium.

9. Utilisation selon l'une quelconque des revendications précédentes **caractérisée en ce que** la limite élastique (Rp0,2) de l'alliage sous forme d'alliage de coulée sous pression est de 100 Mpa minimum à l'état coulé et que sa déformation permanente (A5) à la rupture dans ces conditions est de 14% minimum.
